# FASCICULE DE BREVET EUROPEEN

(11) **EP 3 610 047 B1**
(45) Date de publication et mention de la délivrance du brevet: **23.08.2023**
(21) Numéro de dépôt: 18724941.2
(22) Date de dépôt: 09.04.2018
(51) Int. Cl.: C22C 21/12, C22C 21/16, C22C 21/18, C22F 1/057

(54) **PRODUITS EN ALLIAGE ALUMINIUM-CUIVRE-LITHIUM**
ALUMINIUM-KUPFER-LITHIUM-LEGIERUNGSPRODUKTE
ALUMINIUM-COPPER-LITHIUM ALLOY PRODUCTS

(30) Priorité: 10.04.2017 FR 1753133
(43) Date de publication de la demande: 19.02.2020
(73) Titulaire: Constellium Issoire, 63500 Issoire (FR)
(72) Inventeur: CHEVY, Juliette, 38430 Moirans (FR)
(74) Mandataire: Constellium - Propriété Industrielle
(86) Numéro de dépôt international: PCT/FR2018/050886
(87) Numéro de publication internationale: WO 2018/189471

(56) Documents cités:
- WO-A1-2007/080267
- TCHITEMBO GOMA FRANCK ARMEL ET AL: "Effect of extrusion aspect ratio and test temperatures on fatigue crack growth behavior of a 2099-T83 Al-Li a", INTERNATIONAL JOURNAL OF FATIGUE, vol. 59, 24 août 2013 (2013-08-24), pages 244-253, XP028771179, ISSN: 0142-1123, DOI: 10.1016/J.IJFATIGUE.2013.08.013
- SUN BAO LONG ET AL: "Evolution of Microstructure and Properties of 2196 Al-Li Alloy Induced by Shot Peening", PROCEDIA ENGINEERING, ELSEVIER, AMSTERDAM, NL, vol. 81, 15 octobre 2014 (2014-10-15), pages 1043-1048, XP029078338, ISSN: 1877-7058, DOI: 10.1016/J.PROENG.2014.10.138

## Description

### Domaine de l'invention

L'invention concerne en général les produits corroyés en alliages aluminium-cuivre-lithium, et plus particulièrement de tels produits sous la forme de profilés destinés à réaliser des raidisseurs en construction aéronautique.

### Etat de la technique

Un effort de recherche continu est réalisé afin de développer des matériaux qui puissent simultanément réduire le poids et augmenter l'efficacité des structures d'avions à hautes performances. Les alliages d'aluminium contenant du lithium sont très intéressants à cet égard, car le lithium peut réduire la densité de l'aluminium de 3 % et augmenter le module d'élasticité de 6 % pour chaque pourcent en poids de lithium ajouté. Pour que ces alliages soient sélectionnés dans les avions, leur performance doit atteindre celle des alliages couramment utilisés, en particulier en terme de compromis entre les propriétés de résistance mécanique statique (limite élastique, résistance à la rupture) et les propriétés de tolérance aux dommages (ténacité, résistance à la propagation des fissures en fatigue), ces propriétés étant en général antinomiques. Ces alliages doivent de plus présenter une résistance à la corrosion suffisante, pouvoir être mis en forme selon les procédés habituels et présenter de faibles contraintes résiduelles de façon à pouvoir être usinés de façon intégrale.

On connait plusieurs alliages Al-Cu-Li pour lesquels une addition d'argent est effectuée.

Le brevet US 5,032,359 décrit une vaste famille d'alliages aluminium-cuivre-lithium dans lesquels l'addition de magnésium et d'argent, en particulier entre 0,3 et 0,5 pourcent en poids, permet d'augmenter la résistance mécanique. Ces alliages sont souvent connus sous le nom commercial « Weldalite ^{™} ».

Le brevet US 5,198,045 décrit une famille d'alliages Weldalite ^{™} comprenant (en % en poids) (2,4-3,5)Cu, (1,35-1,8)Li, (0,25-0,65)Mg, (0,25-0,65)Ag, (0,08-0,25) Zr. Les produits corroyés fabriqués avec ces alliages combinent une densité inférieure à 2,64 g/cm³ et un compromis entre la résistance mécanique et la ténacité intéressant.

Le brevet US 7,229,509 décrit une famille d'alliages Weldalite ^{™} comprenant (en % en poids) (2,5-5,5)Cu, (0,1-2,5) Li, (0,2-1,0) Mg, (0,2-0,8) Ag, (0,2-0,8) Mn, (jusque 0,4) Zr ou d'autres éléments tels que Cr, Ti, Hf, Sc et V. Les exemples présentés ont un compromis entre la résistance mécanique et la ténacité amélioré mais leur densité est supérieure à 2,7 g/cm³.

La demande de brevet WO2007/080267 décrit un alliage Weldalite ^{™} ne contenant pas de zirconium destiné à des tôles de fuselage comprenant (en % en poids) (2,1-2,8)Cu, (1,1-1,7) Li, (0,2-0,6) Mg, (0,1-0,8) Ag, (0,2-0,6) Mn.

On connait par ailleurs l'alliage AA2196 comprenant (en % en poids) (2,5-3,3)Cu, (1,4-2,1) Li, (0,25-0,8) Mg, (0,25-0,6) Ag, (0,04-0,18) Zr et au plus 0,35 Mn.

La limitation de la quantité d'argent est économiquement très favorable. Cependant, on constate que les produits selon l'art antérieur faits en alliage ne contenant essentiellement pas d'argent ne permettent pas d'obtenir des propriétés aussi avantageuses que celles des produits faits avec des alliages contenant de l'argent tels que l'alliage AA2196.

Il existe un besoin pour des produits en alliage aluminium-cuivre-lithium, notamment des produits filés, présentant une densité réduite et des propriétés sensiblement équivalentes à celles de produits connus contenant de l'argent, en particulier en termes de compromis entre les propriétés de résistance mécanique statique et les propriétés de tolérance aux dommages. La stabilité thermique, la résistance à la corrosion, l'aptitude à l'usinage et la densité de ces produits notamment doivent également être satisfaisantes par rapport à celles de produits connus contenant de l'argent tout en ayant une faible densité.

### Objet de l'invention

Un premier objet de l'invention est un produit en alliage à base d'aluminium comprenant, en % en poids,
Cu : 2,5-3,4 ; préférentiellement 2,8-3,2 ;
Li : 1,6-2,2 ; préférentiellement 1,65-1,8 ;
Mg : 0,4-0,9 ; préférentiellement 0,5-0,8 ;
Mn : 0,2 - 0,6 ; préférentiellement 0,3-0,6 ;
Zr : 0,08 - 0,18 ; préférentiellement 0,12-0,16 ;
Zn : < 0,4 préférentiellement 0,05-0,4 ; plus préférentiellement de 0,2-0,4 ;
Ag : < 0,15 ; préférentiellement <0,1 ; plus préférentiellement encore <0,05 ;
Fe + Si ≤ 0,20 ;
au moins un élément choisi parmi
   Ti : 0,01 - 0,15 ; préférentiellement 0,01-0,05 ;
   Sc : 0,01 - 0,15, préférentiellement 0,02-0,1 ;
   Cr : 0,01 - 0,3, préférentiellement 0,02-0,1 ;
   Hf : 0,01 - 0,5 ; préférentiellement 0,02-0,1 ;
   V : 0,01 - 0,3, préférentiellement 0,01-0,05 ;
autres éléments ≤ 0,05 chacun et ≤ 0,15 au total, reste aluminium.

Un deuxième objet de l'invention est un procédé de fabrication d'un produit filé, laminé et/ou forgé à base d'alliage d'aluminium comprenant les étapes :
a) élaboration d'un bain de métal liquide comprenant, en pourcentage en poids, Cu :
   2,5-3,4 ; Li : 1,6-2,2 ; Mg : 0,4-0,9 ; Mn : 0,2 - 0,6 ; Zr : 0,08 - 0,18 ; Zn : < 0,4 ;
   Ag : < 0,15 ; Fe + Si ≤ 0,20 ; au moins un élément choisi parmi Ti, Sc, Cr, Hf et V, la teneur dudit élément, s'il est choisi, étant Ti : 0,01 - 0,15 ; Sc : 0,01 - 0,15 ; Cr :
   0,01 - 0,3 ; Hf : 0,01 - 0,5 ; V : 0,01 - 0,3 ; autres éléments ≤ 0,05 chacun et ≤ 0,15 au total, reste aluminium
b) coulée d'une forme brute à partir dudit bain de métal liquide ;
c) homogénéisation ladite forme brute ;
d) déformation à chaud et, optionnellement, à froid de la forme brute en un produit filé, laminé et/ou forgé ;
e) mise en solution et trempe dudit produit ;
f) traction de façon contrôlée dudit produit avec une déformation permanente de 1 à 15%, préférentiellement de 2 à 4% ;
g) revenu dudit produit par chauffage à 140 à 170°C pendant 5 à 70 heures. Avantageusement, le revenu est réalisé de façon à ce que ledit produit ait une limite d'élasticité conventionnelle mesurée à 0,2% d'allongement dans le sens L, R_{p0,2} (L), d'au moins 510 MPa et une ténacité K_{Q} (L-T), dans le sens L-T, d'au moins 21 $MPa \sqrt{m}$ et telle que K_{Q}(L-T) > -0,2667^{∗}R_{p0,2}(L) + 169.

Encore un autre objet de l'invention est un élément de structure incorporant au moins un produit selon l'invention.

### Description des figures

Figure 1 : Forme du profilé W de l'exemple (on entend par « forme » la section transversale dudit profilé). Les cotes sont indiquées en mm. Les échantillons utilisés pour les caractérisations mécaniques ont été prélevés dans la zone indiquée par les pointillés.
Figure 2 : Forme du profilé Z de l'exemple (on entend par « forme » la section transversale dudit profilé). Les cotes sont indiquées en mm. Les échantillons utilisés pour les caractérisations mécaniques ont été prélevés dans la zone indiquée par les pointillés.
Figure 3 : Compromis entre ténacité et résistance mécanique obtenu pour les profilés de l'exemple.

### Description de l'invention

Sauf mention contraire, toutes les indications concernant la composition chimique des alliages sont exprimées comme un pourcentage en poids basé sur le poids total de l'alliage. La désignation des alliages se fait en conformité avec les règlements de The Aluminium Association, connus de l'homme du métier. La densité dépend de la composition et est déterminée par calcul plutôt que par une méthode de mesure de poids. Les valeurs sont calculées en conformité avec la procédure de The Aluminium Association, qui est décrite pages 2-12 et 2.13 de « Aluminum Standards and Data ». Les définitions des états métallurgiques sont indiquées dans la norme européenne EN 515 (2009).

Sauf mention contraire, les caractéristiques mécaniques statiques, en d'autres termes la résistance à la rupture Rₘ, la limite d'élasticité conventionnelle à 0,2% d'allongement R_{p0,2} (« limite d'élasticité ») et l'allongement à la rupture A, sont déterminées par un essai de traction selon la norme EN 10002-1 (2001), le prélèvement et le sens de l'essai étant définis par la norme EN 485-1 (2016).

Le facteur d'intensité de contrainte (K_{Q}) est déterminé selon la norme ASTM E 399 (2012). Ainsi, la proportion des éprouvettes définie au paragraphe 7.2.1 de cette norme est toujours vérifiée de même que la procédure générale définie au paragraphe 8. La norme ASTM E 399 (2012) donne aux paragraphes 9.1.3 et 9.1.4 des critères qui permettent de déterminer si K_{Q} est une valeur valide de K_{1C}. Ainsi, une valeur K_{1C} est toujours une valeur K_{Q} la réciproque n'étant pas vraie. Dans le cadre de l'invention, les critères des paragraphes 9.1.3 et 9.1.4 de la norme ASTM E399 (2012) ne sont pas toujours vérifiés, cependant pour une géométrie d'éprouvette donnée, les valeurs de K_{Q} présentées sont toujours comparables entre elles, la géométrie d'éprouvette permettant d'obtenir une valeur valide de K_{1C} n'étant pas toujours accessible compte tenu des contraintes liées aux dimensions des tôles ou profilés.

Sauf mention contraire, les définitions de la norme EN 12258 (2012) s'appliquent. L'épaisseur des profilés est définie selon la norme EN 2066 :2001 : la section transversale est divisée en rectangles élémentaires de dimensions A et B ; A étant toujours la plus grande dimension du rectangle élémentaire et B pouvant être considéré comme l'épaisseur du rectangle élémentaire.

On appelle ici « élément de structure » ou « élément structural » d'une construction mécanique une pièce mécanique pour laquelle les propriétés mécaniques statiques et/ou dynamiques sont particulièrement importantes pour la performance de la structure, et pour laquelle un calcul de structure est habituellement prescrit ou réalisé. Il s'agit typiquement d'éléments dont la défaillance est susceptible de mettre en danger la sécurité de ladite construction, de scs utilisateurs, des scs usagers ou d'autrui. Pour un avion, ces éléments de structure comprennent notamment les éléments qui composent le fuselage (tels que la peau de fuselage (fuselage skin en anglais), les raidisseurs ou lisses de fuselage (stringers), les cloisons étanches (bulkheads), les cadres de fuselage (circumferential frames), les ailes (tels que la peau de voilure (wing skin), les raidisseurs (stringers ou stiffeners), les nervures (ribs) et longerons (spars)) et l'empennage composé notamment de stabilisateurs horizontaux et verticaux (horizontal or vertical stabilisers), ainsi que les profilés de plancher (floor beams), les rails de sièges (seat tracks) et les portes.

Selon l'invention, une classe sélectionnée d'alliages d'aluminium contenant des teneurs spécifiques et critiques de cuivre, de lithium, de magnésium, de zinc, de manganèse et de zirconium mais ne contentant essentiellement pas d'argent permet de préparer des produits corroyés présentant notamment un compromis amélioré entre ténacité et résistance mécanique par rapport à celui de produits ne contenant essentiellement pas d'argent.

Les présents inventeurs ont constaté que de manière surprenante, il est possible pour des produits d'obtenir un compromis au moins équivalent entre les propriétés de résistance mécanique statique et les propriétés de tolérance aux dommages que celui obtenu avec un alliage aluminium-cuivre-lithium contenant de l'argent, tels que notamment l'alliage AA2196, en réalisant une sélection étroite des quantités de lithium, de cuivre, de magnésium, de manganèse, de zinc et de zirconium .

La teneur en cuivre des produits selon l'invention est comprise entre 2,5 et 3,4 % en poids. Dans une réalisation avantageuse de l'invention, la teneur en cuivre est au moins de 2,8 ou préférentiellement au moins de 2,9 % en poids et/ou au plus de 3,2 et préférentiellement au plus de 3,1 % en poids.

La teneur en lithium des produits selon l'invention est comprise entre 1,6 et 2,2 % en poids. Avantageusement, la teneur en lithium est comprise entre 1,65 % et 1,8 % en poids. De manière préférée, la teneur en lithium est au plus de 1,75 % en poids.

La teneur en magnésium des produits selon l'invention est comprise entre 0,4 et 0,9 % en poids et de manière préférée elle est d'au moins 0,5% en poids et, plus préférentiellement encore supérieure à 0,6 % en poids. Avantageusement, la teneur en magnésium est d'au plus 0,8% en poids. Les présents inventeurs ont constaté que lorsque la teneur en magnésium est inférieure à 0,30 % en poids le compromis avantageux entre la résistance mécanique et la tolérance aux dommages n'est pas obtenu.

La teneur en manganèse des produits selon l'invention est comprise entre 0,2 et 0,6 % en poids et, de manière préférée, elle est d'au moins 0,3% en poids et, plus préférentiellement encore d'au moins 0,33% en poids et plus préférentiellement d'au moins 0,4% en poids. Dans un autre mode de réalisation, la teneur en manganèse est comprise entre 0,2 et 0,4% en poids, préférentiellement entre 0,25 et 0,35% en poids. Les présents inventeurs ont constaté que lorsque la teneur en manganèse est inférieure à 0,2 % en poids, la ténacité KQ (L-T), dans le sens L-T, avantageuse selon l'invention n'est pas obtenue.

La teneur en zirconium des produits selon l'invention est comprise entre 0,08 et 0,18 % en poids et, de manière préférée, elle est de 0,12 à 0,16% en poids et, plus préférentiellement encore, de 0,14 à 0,15% en poids. Dans un autre mode de réalisation, la teneur en zirconium est avantageusement comprise entre 0,09 et 0,12% en poids, préférentiellement entre 0,09 et 0,11 % en poids, voire même entre 0,09 et 0,10% en poids.

La teneur en zinc est inférieure à 0,4% en poids, préférentiellement elle est de 0,05 et 0,35 % en poids. Avantageusement, la teneur en zinc est 0,2 à 0,3 % en poids ce qui peut contribuer à atteindre le compromis recherché entre la ténacité et la résistance mécanique.

La teneur en argent est inférieure à 0,15 % en poids, de préférence inférieure à 0,10 % en poids et, plus préférentiellement encore inférieure à 0,05 % en poids. Les présents inventeurs ont constaté que le compromis avantageux entre la résistance mécanique et la tolérance aux dommages connu pour des alliages contenant typiquement 0,2 à 0,4 % en poids d'argent peut être obtenu pour des alliages ne contenant essentiellement pas d'argent avec la sélection de composition effectuée.

La somme de la teneur en fer et de la teneur en silicium est au plus de 0,20 % en poids. De préférence, les teneurs en fer et en silicium sont chacune au plus de 0,08 % en poids. Dans une réalisation avantageuse de l'invention, les teneurs en fer et en silicium sont au plus de 0,06 % et 0,04 % en poids, respectivement.

L'alliage contient également au moins un élément pouvant contribuer au contrôle de la taille de grain choisi parmi Ti, Sc, Cr, Hf et V, la teneur de l'élément, s'il est choisi, étant de 0,01 à 0,15 % en poids, préférentiellement 0,01 à 0,05% en poids pour Ti ; de 0,01 à 0,15 % en poids, préférentiellement 0,02 à 0,1% en poids pour Sc ; 0,01 à 0,5 % en poids, préférentiellement 0,02 à 0,1% en poids pour Hf et de 0,01 à 0,3 % en poids, préférentiellement de 0,02 à 0,1% en poids pour Cr et de 0,01 à 0,3% en poids, préférentiellement 0,01 à 0,05% en poids pour V. De manière préférée, on choisit entre 0,02 et 0,04 % en poids de titane.

L'alliage selon l'invention est particulièrement destiné à la fabrication de produits laminés, filés et/ou forgés et, plus particulièrement encore, de produits filés. Les produits selon l'invention présentent un compromis entre résistance mécanique et ténacité particulièrement avantageux.

Les produits selon l'invention, présentent dans un état filé, mis en solution, trempé, tractionné et revenu, notamment pour des épaisseurs jusqu'à 50 mm ou encore comprises entre 8 et 50 mm, ou même entre 15 et 35 mm, une limite d'élasticité conventionnelle mesurée à 0,2% d'allongement dans le sens L, Rp0,2 (L), d'au moins 510 MPa et une ténacité KQ (L-T), dans le sens L-T, d'au moins 21 MPa√m et telle que KQ (L-T) > - 0,2667*Rp0,2 (L) + 169. Selon un mode de réalisation particulièrement avantageux, ils présentent, dans les conditions ci-avant décrites, une limite d'élasticité conventionnelle mesurée à 0,2% d'allongement dans le sens L, Rp0,2 (L), d'au moins 525 MPa et une ténacité KQ (L-T), dans le sens L-T, d'au moins 23 MPa√m et telle que KQ (L-T) > - 0,2667*Rp0,2 (L) + 171. Dans la présente invention, les éprouvettes utilisées pour les mesures de KQ sont de type CT d'épaisseur 20mm et de largeur 50mm.

Le procédé de fabrication des produits selon l'invention comprend des étapes d'élaboration, coulée, laminage, extrusion et/ou forgeage, mise en solution, trempe, détensionnement et revenu.

Dans une première étape, on élabore un bain de métal liquide de façon à obtenir un alliage d'aluminium de composition selon l'invention.

Le bain de métal liquide est ensuite coulé sous une forme brute typiquement une plaque de laminage, une billette d'extrusion ou une ébauche de forge.

La forme brute est ensuite homogénéisée à une température comprise entre 450°C et 550° et de préférence entre 520°C et 530°C pendant une durée comprise entre 6 et 15 heures.

Après homogénéisation, la forme brute est optionnellement refroidie jusqu'à température ambiante avant d'être préchauffée en vue d'être déformée à chaud. La déformation à chaud est effectuée par laminage, extrusion et/ou forgeage de façon à obtenir un produit laminé, filé et/ou forgé, préférentiellement un produit filé.

Le produit ainsi obtenu est ensuite mis en solution par traitement thermique entre 490 et 550 °C pendant 15 min à 8 h, puis trempé typiquement avec de l'eau à température ambiante.

Le produit subit ensuite un détensionnement contrôlé, préférentiellement par traction, avec une déformation permanente de 1 à 15 % et préférentiellement de 2 à 4%. Avantageusement, le produit filé présente à l'issue des étapes de procédé ci-dessus détaillées une épaisseur allant jusqu'à 50 mm ou encore comprise entre 8 et 50 mm, ou même entre 15 et 35 mm.

Un revenu est réalisé comprenant un chauffage à une température comprise entre 140 et 170°C pendant 5 à 70 heures de façon à ce que ledit produit ait une limite d'élasticité conventionnelle mesurée à 0,2% d'allongement dans le sens L, R_{p0,2} (L), d'au moins 510 MPa et une ténacité K_{Q} (L-T), dans le sens L-T, d'au moins 21 $MPa \sqrt{m}$ et telle que K_{Q} (L-T) > -0,2667^{∗}R_{p0,2} (L) + 169. Les présents inventeurs ont constaté que le compromis entre résistance mécanique et ténacité peut être amélioré en réalisant le revenu à une température comprise entre 150 à 165 °C pendant un temps à équivalent t*ᵢ* à 160°C compris entre 15 et 28h, préférentiellement entre 20 et 27h, t*ᵢ* étant défini par la formule : ${t}_{i} = \frac{\int exp \left(-16400/T\right) dt}{exp \left(-16400/{T}_{ref}\right)}$ où T (en Kelvin) est la température instantanée de traitement du métal, qui évolue avec le temps t (en heures), et T_{ref} est une température de référence fixée à 433 K.

Selon un mode de réalisation particulièrement avantageux, le produit filé avec une limite d'élasticité conventionnelle mesurée à 0,2% d'allongement dans le sens L, Rp0,2 (L), d'au moins 525 MPa et une ténacité KQ (L-T), dans le sens L-T, d'au moins 23 MPa√m et tel que KQ (L-T) > -0,2667*Rp0,2 (L) + 171. Dans ledit mode de réalisation, le produit filé présente avantageusement une épaisseur, jusqu'à 50 mm ou encore comprises entre 8 et 50 mm, ou même entre 15 et 35 mm.

Les produits selon l'invention peuvent de manière avantageuse être utilisés dans des éléments de structure, en particulier d'avion. Ainsi, un objet de l'invention est un élément de structure incorporant au moins un produit selon l'invention ou un produit fabriqué à partir d'un procédé selon l'invention.

L'utilisation, d'un élément de structure incorporant au moins un produit selon l'invention ou fabriqué à partir d'un tel produit est avantageux, en particulier pour la construction aéronautique. Les produits selon l'invention sont particulièrement avantageux pour la réalisation d'éléments de structure tels que les raidisseurs ou les cadres pour la fabrication d'éléments intrados ou extrados d'aile d'avion, préférentiellement des raidisseurs, des longerons et des nervures, ou également les poutres de plancher et les rails de siège.

Ces aspects, ainsi que d'autres de l'invention sont expliqués plus en détails à l'aide des exemples illustratifs et non limitants suivants.

### Exemple

Dans cet exemple, plusieurs billettes (384 mm de diamètre) en alliage Al-Cu-Li dont la composition est donnée dans le tableau 1 ont été coulées (alliages 67, 74 a et b, 66, 68 et 69). La composition de deux alliages de l'art antérieur AA2196 ont également été données dans le tableau 1 ci-après.

**Tableau 1. Composition en % en poids et densité des alliages Al-Cu-Li utilisés**

| Alliage | Cu | Li | Mg | Zn | Ag | Mn | Zr | Ti |
|---|---|---|---|---|---|---|---|---|
| 67 | 3.02 | 1.68 | 0.60 | 0.25 | 0.04 | 0.33 | 0.14 | 0.04 |
| 74a | 2.98 | 1.67 | 0.56 | 0.05 | 0.03 | 0.32 | 0.15 | 0.04 |
| 74b | 2.98 | 1.67 | 0.70 | 0.05 | 0.03 | 0.32 | 0.15 | 0.04 |
| 66 | 3.00 | 1.69 | 0.60 | 0.47 | 0.04 | 0.32 | 0.13 | 0.04 |
| 68 | 3.00 | 1.67 | 0.35 | 0.52 | 0.02 | 0.06 | 0.14 | 0.04 |
| 69 | 3.00 | 1.66 | 0.33 | 0.52 | 0.05 | 0.31 | 0.144 | 0.04 |
| 2 (Art antérieur) | 2.83 | 1.59 | 0.36 | 0.02 | 0.38 | 0.33 | 0.11 | 0.02 |
| 5 (Art antérieur) | 2.90 | 1.67 | 0.40 | 0.01 | 0.38 | 0.31 | 0.1 | 0.03 |

| | | | | | | | | |
|---|---|---|---|---|---|---|---|---|
| Pour tous les alliages 67, 74a et b, 66, 68 et 69, Fe et Si < 0.20% en poids et autres éléments inférieurs à 0.05% en poids chacun, 0.15% en poids total. | | | | | | | | |

Les billettes en alliage 67, 74 a et b, 66, 68 et 69 ont ensuite été homogénéisées de 8 à 10h à 524°C. La billette en alliage 2 a été homogénéisée 8h à 500 °C puis 24h à 527 °C tandis que celle en alliage 5 a été homogénéisée 8h à 520 °C.

Après homogénéisation, les billettes ont été réchauffées à 450 °C +/- 40 °C puis filées à chaud pour obtenir des profilés W selon la figure 1 pour l'alliage 2, 67, 74 a et b, 66, 68 et 69 et Z selon la figure 2 pour les alliages 5. Les profilés ainsi obtenus ont été mis en solution à 524 °C, trempés et tractionnés avec un allongement permanent compris entre 2 et 5%.

Les profilés ont été soumis à un revenu tel qu'indiqué dans le tableau 2 : 30h à 152°C, 48h à 152°C, 30h à 160°C. Pour les alliages 2 et 5, le revenu a été effectué pendant 48h à 152 °C. Les temps équivalents tᵢ à 160°C ont été calculés en prenant en compte le temps de montée jusqu'au palier de revenu et en considérant une vitesse de montée de 20°C/h.

Des échantillons prélevés en fin de profilé ont été testés pour déterminer leurs propriétés mécaniques statiques de même que leur ténacité (K_{Q}). La localisation des prélèvements est indiquée en pointillés sur les figures 1 et 2. Les éprouvettes utilisées pour la mesure des propriétés statiques étaient de diamètre 10mm et prélevées de telle sorte que la direction de l'axe de l'éprouvette corresponde à la direction de filage (sens L). Les éprouvettes utilisées pour les mesures de ténacité étaient de type CT et avaient pour caractéristiques B=20 mm et W = 50 mm et ont été usinées de telle façon que la direction de chargement corresponde à la direction de filage et la direction de propagation soit perpendiculaire à la direction de filage et contenue dans le plan des figures 1 et 2 (configuration L-T).

Les résultats obtenus sont donnés dans le tableau 2 ci-dessous et illustrés par la figure 3 pour les alliages du tableau 1.

**Tableau 2. Conditions de revenu et propriétés Rp0.2 (L) et Kq (L-T) des alliages**

| | **Revenu** | **teq 160°C** (h) | **Rp0.2 (L)** (MPa) | **Kq (L-T)** (MPa√m) |
|---|---|---|---|---|
| 66 | 30h - 152°C | 16.8 | 506 | 27.3 |
| | 48h - 152°C | 26.7 | 541 | 18.8 |
| | 30h - 160°C | 30.6 | 545 | 16.6 |
| 67 | 30h - 152°C | 16.8 | 517 | 37.8 |
| | 48h - 152°C | 26.7 | 564 | 24.8 |
| | 30h - 160°C | 30.6 | 569 | 20.2 |
| | 30h -155°C | 21 | 545 | 33.1 |
| | 40h - 152°C | 22.2 | 548 | 29.0 |
| | 21h - 160°C | 21.6 | 542 | 27.7 |
| 68 | 30h - 152°C | 16.8 | 524 | 17.3 |
| | 48h - 152°C | 26.7 | 548 | 15.1 |
| | 30h - 160°C | 30.6 | 545 | 14.9 |
| 69 | 30h - 152°C | 16.8 | 551 | 20.9 |
| | 48h - 152°C | 26.7 | 566 | 16.6 |
| | 30h - 160°C | 30.6 | 560 | 15.7 |
| 74a | 30h - 152°C | 16.8 | 518 | 32.4 |
| | 48h - 152°C | 26.7 | 552 | 22.0 |
| | 30h - 160°C | 30.6 | 552 | 18.4 |
| 74b | 30h - 152°C | 16.8 | 515 | 38.7 |
| | 48h - 152°C | 26.7 | 550 | 23.0 |
| | 30h - 160°C | 30.6 | 557 | 18.5 |
| 2 | 48h - 152°C | 26.7 | 522 | 37.6 |
| 5 | 48h - 152°C | 26.7 | 536 | 38.2 |

## Revendications

1. Produit en alliage à base d'aluminium comprenant, en % en poids,
Cu : 2,5-3,4 ; préférentiellement 2,8-3,2 ;
Li : 1,6-2,2 ; préférentiellement 1,65-1,8 ;
Mg : 0,4-0,9 ; préférentiellement 0,5-0,8 ;
Mn : 0,2 - 0,6 ; préférentiellement 0,3-0,6 ;
Zr : 0,08 - 0,18 ; préférentiellement 0,12-0,16 ;
Zn : < 0,4 préférentiellement 0,05-0,4 ; plus préférentiellement de 0,2-0,4 ;
Ag : < 0,15 ; préférentiellement <0,1 ; plus préférentiellement encore <0,05 ;
Fe + Si ≤ 0,20 ;
au moins un élément choisi parmi Ti, Sc, Cr, Hf et V, la teneur de l'élément, s'il est choisi, étant :
Ti : 0,01 - 0,15 ; préférentiellement 0,01-0,05 ;
Sc : 0,01 - 0,15, préférentiellement 0,02-0,1 ;
Cr : 0,01 - 0,3, préférentiellement 0,02-0,1 ;
Hf : 0,01 - 0,5 ; préférentiellement 0,02-0,1 ;
V : 0,01 - 0,3, préférentiellement 0,01-0,05 ;
autres éléments ≤ 0,05 chacun et ≤ 0,15 au total, reste aluminium.

2. Produit selon la revendication 1 dans lequel la teneur en cuivre est de 2,9 à 3,1% en poids.

3. Produit selon une quelconque des revendications 1 à 2 dans lequel la teneur en lithium est de 1,65 à 1,75% en poids.

4. Produit selon une quelconque des revendications 1 à 3 dans lequel la teneur en manganèse est de 0,4 à 0,6% en poids.

5. Produit selon une quelconque des revendications 1 à 3 dans lequel la teneur en zirconium est de 0,14 à 0,15% en poids.

6. Procédé de fabrication d'un produit filé, laminé et/ou forgé à base d'alliage d'aluminium comprenant les étapes :
a) élaboration d'un bain de métal liquide comprenant, en pourcentage en poids, Cu : 2,5-3,4 ; Li : 1,6-2,2 ; Mg : 0,4-0,9 ; Mn : 0,2 - 0,6 ; Zr : 0,08 - 0,18 ; Zn : < 0,4 ; Ag : < 0,15 ; Fe + Si ≤ 0,20 ; au moins un élément choisi parmi Ti, Sc, Cr, Hf et V, la teneur dudit élément, s'il est choisi, étant Ti : 0,01 - 0,15 ; Sc : 0,01 - 0,15 ; Cr : 0,01 - 0,3 ; Hf : 0,01 - 0,5 ; V : 0,01 - 0,3 ; autres éléments ≤ 0,05 chacun et ≤ 0,15 au total, reste aluminium
b) coulée d'une forme brute à partir dudit bain de métal liquide ;
c) homogénéisation ladite forme brute ;
d) déformation à chaud et, optionnellement, à froid de la forme brute en un produit filé, laminé et/ou forgé ;
e) mise en solution et trempe dudit produit ;
f) traction de façon contrôlée dudit produit avec une déformation permanente de 1 à 15%, préférentiellement de 2 à 4% ;
g) revenu dudit produit par chauffage à 140 à 170°C pendant 5 à 70 heures de façon à ce que ledit produit ait une limite d'élasticité conventionnelle mesurée à 0,2% d'allongement dans le sens L, R_{p0,2} (L), d'au moins 510 MPa et une ténacité K_{Q} (L-T), dans le sens L-T, d'au moins 21 $MPa \sqrt{m}$ et telle que K_{Q} (L-T) > -0,2667^{∗}R_{p0,2} (L) + 169.

7. Procédé selon la revendication 6 dans lequel la température d'homogénéisation est comprise entre 520 °C et 530°C et la durée de traitement est comprise entre 6 et 15 heures.

8. Procédé selon une quelconque des revendications 6 à 7 dans lequel le revenu est réalisé une température comprise entre 150 à 165 °C pendant un temps à équivalent t, à 160°C compris entre 15 et 28h, préférentiellement entre 20 et 27h, t*ᵢ* étant défini par la formule : ${t}_{i} = \frac{\int exp \left(-16400/T\right) dt}{exp \left(-16400/{T}_{ref}\right)}$ où T (en Kelvin) est la température instantanée de traitement du métal, qui évolue avec le temps t (en heures), et T_{ref} est une température de référence fixée à 433 K.

9. Produit obtenu selon l'une quelconque des revendications 6 à 8 **caractérisé en ce qu'**il présente une limite d'élasticité conventionnelle mesurée à 0,2% d'allongement dans le sens L, Rp0,2 (L), d'au moins 525 MPa et une ténacité KQ (L-T), dans le sens L-T, d'au moins 23 MPaVm et telle que KQ (L-T) > -0,2667*Rp0,2 (L) + 171.

10. Elément de structure incorporant au moins un produit selon une quelconque des revendications 1 à 5 ou fabriqué à partir d'un produit obtenu selon l'une quelconque des revendications 6 à 8.

11. Utilisation d'un élément de structure selon la revendication 10 comme un raidisseur ou un cadre d'éléments intrados ou extrados d'aile d'avion, ou une poutre de plancher ou un rail de siège.

## Patentansprüche

1. Produkt aus einer Legierung auf Aluminiumbasis aufweisend, in Gew.-%,
Cu: 2,5-3,4; bevorzugt 2,8-3,2;
Li: 1,6-2,2; bevorzugt 1,65-1,8;
Mg: 0,4-0,9; bevorzugt 0,5-0,8;
Mn: 0,2-0,6; bevorzugt 0,3-0,6;
Zr: 0,08-0,18; bevorzugt 0,12-0,16;
Zn: < 0,4 bevorzugt 0,05-0,4; bevorzugter 0,2-0,4;
Ag: < 0,15; bevorzugter < 0,1; noch bevorzugter < 0,05;
Fe + Si ≤ 0,20;
mindestens ein Element ausgewählt aus Ti, Sc, Cr, Hf und V, wobei der Gehalt des Elements, falls ausgewählt:
Ti: 0,01-0,15; bevorzugt 0,01-0,05;
Sc: 0,01-0,15, bevorzugt 0,02-0,1;
Cr: 0,01-0,3, bevorzugt 0,02-0,1;
Hf: 0,01-0,5, bevorzugt 0,02 - 0,1;
V: 0,01-0,3, bevorzugt 0,01-0,05 beträgt;
weitere Elemente jeweils ≤ 0,05 und insgesamt ≤ 0,15, Rest Aluminium.

2. Produkt nach Anspruch 1, wobei der Kupfergehalt 2,9 bis 3,1 Gew.-% beträgt.

3. Produkt nach irgendeinem der Ansprüche 1 bis 2, wobei der Lithiumgehalt 1,65 bis 1,75 Gew.-% beträgt.

4. Produkt nach irgendeinem der Ansprüche 1 bis 3, wobei der Mangangehalt 0,4 bis 0,6 Gew.-% beträgt.

5. Produkt nach irgendeinem der Ansprüche 1 bis 3, wobei der Zirkoniumgehalt 0,14 bis 0,15 Gew.-% beträgt.

6. Verfahren zur Herstellung eines Strangpress-, Walz- und/oder Schmiedeprodukts auf Basis einer Aluminiumlegierung mit folgenden Schritten:
a) Herstellen eines Flüssigmetallbades aufweisend, in Gewichtsprozent, Cu: 2,5-3,4; Li: 1,6-2,2; Mg: 0,4-0,9; Mn: 0,2-0,6; Zr: 0,08-0,18; Zn: < 0,4; Ag : < 0,15; Fe + Si ≤ 0,20; mindestens ein Element ausgewählt aus Ti, Sc, Cr, Hf und V, wobei der Gehalt dieses Elements, falls ausgewählt, Ti: 0,01 - 0,15; Sc: 0,01 - 0,15; Cr: 0,01 - 0,3; Hf: 0,01 - 0,5; V: 0,01 - 0,3 beträgt; weitere Elemente jeweils ≤ 0,05 und insgesamt ≤ 0,15, Rest Aluminium
b) Gießen einer Rohform aus dem Flüssigmetallbad;
c) Homogenisieren der Rohform;
d) Warm- und optional Kaltverformen der Rohform zu einem Strangpress-, Walz- und/oder Schmiedeprodukt;
e) Lösungsglühen und Abschrecken des Produkts;
f) kontrolliertes Ziehen des Produkts mit einer bleibenden Verformung von 1 bis 15%, bevorzugt 2 bis 4%;
g) Auslagern des Produkts durch Erwärmen auf 140 bis 170°C für 5 bis 70 Stunden, so dass das Produkt eine Dehngrenze, gemessen bei 0,2% Dehnung in L-Richtung, R_{p0,2} (L), von mindestens 510 MPa aufweist und eine Zähigkeit K_{Q} (L-T) in L-T-Richtung von mindestens 21 MPaVm und die so ist, dass K_{Q} (L-T) > -0,2667^{∗}R_{p0,2} (L) + 169.

7. Verfahren nach Anspruch 6, wobei die Homogenisierungstemperatur zwischen 520°C und 530°C und die Behandlungszeit zwischen 6 und 15 Stunden beträgt.

8. Verfahren nach irgendeinem der Ansprüche 6 bis 7, bei dem das Auslagern bei einer Temperatur zwischen 150 und 165°C für eine Äquivalentzeit tᵢ bei 160°C von 15 bis 28 Stunden, bevorzugt von 20 bis 27 Stunden, durchgeführt wird, wobei tᵢ definiert ist durch die Formel: ${t}_{i} = \frac{\int exp \left(-16400/T\right) dt}{exp \left(-16400/{T}_{ref}\right)}$ worin T (in Kelvin) die momentane Behandlungstemperatur des Metalls ist, die sich mit der Zeit t (in Stunden) ändert, und T_{ref} eine Referenztemperatur ist, die auf 433 K festgelegt ist.

9. Produkt, erhalten nach irgendeinem der Ansprüche 6 bis 8, **dadurch gekennzeichnet, dass** es eine Dehngrenze, gemessen bei 0,2% Dehnung in L-Richtung, R_{p0,2} (L), von mindestens 525 MPa aufweist und eine Zähigkeit K_{Q} (L-T) in L-T-Richtung von mindestens 23 MPa√m und die so ist, dass K_{Q} (L-T) > -0,2667^{∗}R_{p0,2} (L) + 171.

10. Strukturelement, enthaltend mindestens ein Produkt nach irgendeinem der Ansprüche 1 bis 5 oder hergestellt aus einem Produkt, das nach einem der Ansprüche 6 bis 8 erhalten wird.

11. Verwendung eines Strukturelements nach Anspruch 10 als Versteifung oder Rahmen von Unter- oder Oberseitenelementen von Flugzeugflügeln, oder als Bodenbalken oder Sitzschiene.

## Claims

1. An aluminium alloy product comprising, in % by weight,
Cu: 2.5-3.4; preferably 2.8-3.2;
Li: 1.6-2.2; preferably 1.65-1.8;
Mg: 0.4-0.9; preferably 0.5-0.8;
Mn: 0.2-0.6; preferably 0.3-0.6;
Zr: 0.08-0.18; preferably 0.12-0.16;
Zn: <0.4, preferably 0.05-0.4; more preferably 0.2-0.4;
Ag: <0.15; preferably <0.1; yet more preferably <0.05;
Fe + Si ≤ 0.20;
at least one element selected from Ti, Sc, Cr, Hf and V, the content of the element, if it is selected, being:
Ti: 0.01 - 0.15; preferably 0.01-0.05;
Sc: 0.01-0.15, preferably 0.02-0.1;
Cr: 0.01 - 0.3, preferably 0.02-0.1;
Hf: 0.01-0.5; preferably 0.02-0.1;
V: 0.01-0.3, preferably 0.01-0.05;
other elements ≤ 0.05 each and ≤ 0.15 in total, the rest being aluminium.

2. The product according to claim 1 wherein the copper content is 2.9 to 3.1% by weight.

3. The product according to any one of claims 1 to 2 wherein the lithium content is 1.65 to 1.75% by weight.

4. The product according to any one of claims 1 to 3 wherein the manganese content is 0.4 to 0.6% by weight.

5. The product according to any one of claims 1 to 3 wherein the zirconium content is 0.14 to 0.15% by weight.

6. A method for manufacturing an extruded, rolled and/or forged aluminium alloy product comprising the steps:
a) preparing a liquid metal bath comprising, as a percentage by weight, Cu: 2.5-3.4; Li: 1.6-2.2; Mg: 0.4-0.9; Mn: 0.2-0.6; Zr: 0.08-0.18; Zn: <0.4; Ag: <0.15; Fe + Si ≤ 0.20; at least one element selected from Ti, Sc, Cr, Hf and V, the content of said element, if selected, being Ti: 0.01 - 0.15; Sc: 0.01 - 0.15; Cr: 0.01 - 0.3; Hf: 0.01-0.5; V: 0.01 - 0.3; other elements ≤ 0.05 each and ≤ 0.15 in total, the rest being aluminium
b) casting an unwrought form from said liquid metal bath;
c) homogenising said unwrought form;
d) hot and, optionally, cold-working the unwrought form into an extruded, rolled and/or forged product;
e) solution heat treating and quenching said product;
f) stretching said product in a controlled manner with a permanent set of 1 to 15%, preferably of 2 to 4%;
g) ageing said product by heating at 140 to 170°C for 5 to 70 hours so that said product has a conventional yield strength measured at 0.2% elongation in the L direction, R_{p0.2} (L), of at least 510 MPa and a toughness K_{Q} (L-T), in the L-T direction, of at least 21 MPaVm and such that K_{Q} (L-T) > -0.2667^{∗}R_{p0.2} (L) + 169.

7. The method according to claim 6 wherein the homogenisation temperature is comprised between 520 °C and 530°C and the treatment duration is comprised between 6 and 15 hours.

8. The method according to any one of claims 6 to 7 wherein the ageing is carried out at a temperature comprised between 150 to 165 °C for an equivalent time t*ᵢ* at 160°C comprised between 15 and 28h, preferably between 20 and 27h, t*ᵢ* being defined by the formula: ${t}_{i} = \frac{\int exp \left(-16400/T\right) dt}{exp \left(-16400/{T}_{ref}\right)}$ where T (in Kelvin) is the instantaneous metal treatment temperature, which changes over time t (in hours), and T_{ref} is a reference temperature fixed at 433 K.

9. The product obtained according to any one of claims 6 to 8 **characterised in that** it has a conventional yield strength measured at 0.2% elongation in the L direction, R_{p0.2} (L), of at least 525 MPa and a toughness KQ (L-T), in the L-T direction, of at least 23 MPaVm and such that KQ (L-T) > -0.2667*Rp0.2 (L) + 171.

10. A structural element incorporating at least one product according to any one of claims 1 to 5 or manufactured from a product obtained according to any one of claims 6 to 8.

11. Use of a structural element according to claim 10 as a stiffener or a frame of lower surface or upper surface of airplane wing elements, or a floor beam or a seat rail.
